# EUROPÄISCHE PATENTSCHRIFT

(11) **EP 0 173 644 B1**
(45) Veröffentlichungstag und Bekanntmachung des Hinweises auf die Patenterteilung: **13.12.1989**
(21) Anmeldenummer: 85810252.8
(22) Anmeldetag: 31.05.1985
(51) Int. Cl.: C25D 13/22, B65D 17/28

(54) **Verfahren zum Beschichten von Schnittkanten**
Process for coating sharp metal edges
Procédé pour le revêtement des arêtes métalliques coupantes

(30) Priorität: 18.06.1984 CH 2946/84
(43) Veröffentlichungstag der Anmeldung: 05.03.1986
(73) Patentinhaber: Alusuisse - Lonza Holding AG, 3965 Chippis (CH)
(72) Erfinder: Maly, Zdenek, CH-8280 Kreuzlingen (CH); Höfling, Erich, CH-8280 Kreuzlingen (CH)
(74) Vertreter: Burkhart, Hans

(56) Entgegenhaltungen:
- GB-A- 1 243 171
- GB-A- 1 451 978
- US-A- 3 510 022
- US-A- 3 759 810

## Beschreibung

Verfahren zum Beschichten von Teilen von metallischen Dosen durch elektrophoretischen Auftrag in Wasser gelöster bzw. dispergierter Lacke des anodischen oder kathodischen Typs.

Metallische Deckel für Getränkedosen, welche üblicherweise aus Stahl oder Aluminium bzw. einer Aluminiumlegierung bestehen, müssen zum Entleeren des Inhalts mit einer Einrichtung versehen sein, welche das Aufreissen einer Oeffnung gestattet. Die bekannteste Einrichtung dieser Art ist das sogenannte « Ring-Pull-System », nach welchem eine Oeffnung durch eine Kerbe als Sollbruchstelle gekennzeichnet ist. Diese Sollbruchstelle wird beim Oeffnen aufgerissen. Bei neu entwickelten Systemen wird die Ausguss- bzw. Trinköffnung zuerst in den Deckel aus lackiertem Blech gestanzt und danach mit einer aufgesiegelten Abreisslasche verschlossen. Die Schnittkante der ausgestanzten Ausguss- bzw. Trinköffnung bleibt ungeschützt, was sich - insbesondere bei Deckeln aus Stahlblech - in zweierlei Hinsicht ungünstig auswirkt :

Das blanke Metall ist dem chemischen Angriff durch das Füllgut ausgesetzt, und

das Füllgut kann Metall in gelöster Form aufnehmen, was insbesondere bei Schwermetallen unerwünscht ist.

Zur Verhinderung von Korrosion am Deckel und Kontamination des Füllguts durch Metalle ist daher versucht worden, die gebildeten Schnittkanten von Ausgussöffnungen zu schützen. Dabei hat es sich als besonders problematisch herausgestellt, die Grate, die mit der Abnützung des Stanzwerkzeuges zunehmend entstehen, zu schützen.

Aus US-A-3 759 810 ist ein Verfahren zum Beschichten von Teilen von metallischen Dosen durch elektrophoretischen Auftrag in Wasser gelöster bzw. dispergierter Lacke des anodischen oder kathodischen Typs bekannt. Von grossem Nachteil ist aber, dass bei der Verwendung von üblicherweise im Elektrophoreseprozess eingesetzten Lacken die auf dem Metall abgeschiedene Schicht beim Einbrennen stark verflüssigt wird und von den durch die Stanzwerkzeuge hervorgerufenen Graten an den Schnittkanten des Deckels bzw. der Ausgiess- oder Trinköffnungen abfliesst. Dies gilt selbst bei zweimaligem Auftragen des Lackes.

Die Erfinder haben sich die Aufgabe gestellt, ein Verfahren der eingangs genannten Art, insbesondere zum Beschichten von Schnittkanten der ausgestanzten Ausguss- bzw. Trinköffnungen in metallischen Deckeln für Getränkedosen, so zu verbessern, dass die erwähnten Nachteile behoben werden und insbesondere eine vollständige Beschichtung der Schnittkanten und auch von deren Graten möglich ist. Ferner soll ein lebensmittelkonformes Beschichtungsmaterial angewendet werden. Der Porentest (WACO) soll bei einer Spannung von 6 V in einer 1 Gew.-% NaCI-Lösung für die Stromstärke einen Grenzwert von höchstens 0,4 mA ergeben. Weiter soll sich das Verfahren durch kurze Beschichtungs- und Trocknungszeiten auszeichnen, eine minimale Kadenz von 60 Deckeln pro Minute aufweisen und bei minimalem Materialverbrauch in einer Anlage mit tragbarem Aufwand realisierbar sein.

Die Aufgabe wird erfindungsgemäss durch die Merkmale des Anspruchs 1 gelöst, wobei Weiterbildungen des erfindungsgemässen Verfahrens Gegenstand der Ansprüche 2 bis 6 sind.

Bei einem elektrophoretischen Verfahren zur Herstellung von Lackschichten werden aus kolloidaler Lösung oder einer Dispersion unter Einwirkung von elektrischem Gleichstrom, ähnlich einer galvanischen Metallabscheidung, Lackpartikel auf eine Metalloberfläche abgeschieden. Im Verlauf des Elektrophorese-Prozesses bildet sich eine isolierende Lackschicht. Die Lackabscheidung erfolgt nur, bis die ganze metallische Oberfläche des Werkstücks mit einer den Stromfluss verhindernden Isolationsschicht bedeckt ist. Auf bereits vor Beginn des Elektrophorese-Prozesses lackierte Oberflächen kann keine Abscheidung erfolgen.

Je nach angelegtem Spannungspotential, das am zu beschichtenden Werkstück angelegt wird, erfolgen die Abscheidungsprozesse anodisch (Anaphorese) oder kathodisch (Kataphorese). Die Art der Abscheidung wird durch die chemische Zusammensetzung der Lacke und deren Ueberführung in die wässrige kolloidale Lösung bzw. Dispersion bestimmt. Für die Beschreibung der chemischen Vorgänge der Elektrophorese wird auf den Bericht des Symposiums in Los Angeles vom 31. März bis 1. April 1973 der American Chemical Society betr. « Electro Deposition of Coatings » verwiesen, welcher von Brewer G.E. in Washington D.C. 1973 herausgegeben worden ist.

Dosendeckel werden aus beidseitig lackiertem Metallband hergestellt, das aus Stahl oder Aluminium bzw. einer Aluminiumlegierung besteht, weshalb nur an den metallisch blanken Schnittkanten der Ausgussöffnungen, auch Trinköffnungen genannt, eine elektrophoretische Lackabscheidung möglich ist.

Nach einer ersten Variante der Erfindung werden Lacke anodischen Typs, die vorzugsweise aus Acrylpolymeren und/oder Acrylcopolymeren bestehen, eingesetzt. Diese Acrylharze werden mit mindestens einem Amin bei einem pH-Wert zwischen 8 und 10 in Wasser kolloidal gelöst bzw. dispergiert. Der kolloidal gelöste bzw. dispergierte Lack wird anaphoretisch abgeschieden. Bei anaphoretischen Verfahren bildet das Werkstück, also der Deckel für Getränkedosen, die Anode.

Nach einer zweiten Variante des erfindungsgemässen Verfahrens werden Lacke kathodischen Typs, insbesondere Epoxyester, mit einer organischen Säure bei einem pH-Wert zwischen 3,5 und 4,5 in Wasser kolloidal gelöst bzw. dispergiert. Als organische Säuren werden vorzugsweise Essig-oder Milchsäure eingesetzt. Der in der kolloidalen Lösung bzw. in der Dispersion enthaltene Lack wird kataphoretisch abgeschieden. Bei kataphoretischen Lacksystemen bildet das Werkstück die Kathode.

Versuche haben gezeigt, dass bei der Verwendung von üblicherweise im Elektrophorese-Prozess eingesetzten Lacken die auf dem Metall abgeschiedene Schicht beim Einbrennen stark verflüssigt wird und von den Graten abfliesst. Die Lacke müssen deshalb modifiziert werden. Bevorzugt wird den Lakken ein Thixotropierungsmittel gegebenenfalls eine geeignete Pigmentierung zugesetzt, wodurch die Kantenflucht verhindert werden kann. Als Thixotropierungsmittel sind z. B. Siliziumoxid mit grosser Oberfläche, und/oder Bentonit besonders geeignet. Als Pigmentpartikel haben sich beispielsweise Glimmerpulver, Titandioxid und/oder Calciumcarbonat bewährt.

Die kolloidale Lack-Lösung bez. -Dispersion haben vorteilhaft eine Konzentration (Festkörpergehalt) von insgesamt 5-15 Gew.-%, vorzugsweise 8-12 Gew.-%, und eine elektrische Leitfähigkeit von 400-1 200 JJ.8 (Mikro-Siemens).

An die Elektroden wird eine gleichgerichtete Spannung von bevorzugt 100-300 V angelegt. Die Dicke der abgeschiedenen Schicht ist von dieser elektrischen Gleichspannung und der Leitfähigkeit der Lackschicht abhängig, weshalb diese so aufeinander abgestimmt werden müssen, dass eine vollständige und gleichmässige Beschichtung entsteht.

Die mit dem erfindungsgemässen elektrophoretischen Verfahren behandelten Deckel werden vorzugsweise während 0,5-5 sec, insbesondere während 1-3 sec, in das Elektrophoresebad eingetaucht. Somit wird in einem kontinuierlichen Verfahren ein Durchsatz von mindestens 60 Deckeln pro Minute erreicht.

Die optimale Temperatur des Elektrophoresebades liegt im Bereich von 20-30 °C, insbesondere 22-25 °C, also etwa bei Raumtemperatur oder knapp darüber.

Mit dem erfindungsgemässen Verfahren werden die Hauptanforderungen nach vollständiger Beschichtung der Schnittkanten und lebensmittelkonformen Beschichtungsmaterialien erfüllt. Mit dem Porentest (WACO) sind bei einer Spannung von 6 V Stromstärken von 0-0,2 mA gemessen worden. Auch in bezug auf die Wirtschaftlichkeit des Verfahrens werden in industriellem Rahmen die erwarteten Ergebnisse erzielt oder übertroffen.

Die Erfindung wird anhand von in der Zeichnung dargestellten Ausführungsbeispielen näher erläutert. Die schematischen Vertikalschnitte zeigen in
Fig. 1 den Uebergangsbereich eines Deckels zu einer Heissklebelasche, mit blanker Schnittkante
Fig. 2 den Uebergangsbereich eines Deckels zu einer Heissklebelasche, mit geschützter Schnittkante, und
Fig. 3 eine Anlage zur elektrophoretischen Lackierung der Schnittkanten von ausgestanzten Ausguss- bzw. Trinklöchern in Deckeln für Getränkedosen.

Das in Fig. 1 dargestellte Deckelmaterial 10 aus in der Verpackungsindustrie üblichem Stahlblech ist beidseits mit einer Schicht aus Lack 12 geschützt. Beim Ausstanzen der Ausguss- bzw. Trinköffnung 14 ist eine blanke Schnittkante 16 entstanden, die in Stanzrichtung in einen Grat 18 ausmündet. Die Ausguss- bzw. Trinköffnung 14 ist mit einer Heissklebelasche verschlossen, die aus einem Dünnband 20 aus einer Aluminium-Dosenlegierung und einer in Richtung des Deckels aufgebrachten bekannten siegelfähigen Schicht 22 besteht. Die Heissklebelasche ist mittels einer Siegelnaht 24 aufreissbar mit dem Deckel verbunden. In Fig. 1 wird also der bekannte Stand der Technik dargestellt.

In Fig. 2 wird eine erfindungsgemäss abgeschiedene elektrophoretische Schicht 26 dargestellt, welche den vorher blanken Bereich der Schnittkante 16 gegen korrosive Angriffe schützt und die Verunreinigung des Füllguts mit Metall in gelöster Form verhindert.

Die in Fig. 3 dargestellte Anlage zur elektrophoretischen Lackierung der Schnittkanten von Ausguss- bzw. Trinköffnungen in Deckeln für Getränkedosen arbeitet kontinuierlich. Auf einer Führungsschiene 28 sind Gleitkörper 30 verschiebbar und torsionsfest angeordnet. Diese Gleitkörper 30 sind mit in vertikaler Richtung verschiebbaren Deckelhalterungen 32 ausgerüstet, die mit ihrem im oberen Teil abgerundeten Schaft mittels Federkraft auf eine als Elektrode wirkende Kontaktschiene 34 gedrückt werden. Im Bereich des Elektrophoresebades weist die Kontaktschiene eine Führungskurve nach unten auf, wodurch die Deckelhalterungen bei einer Horizontalbewegung nach unten verschoben und die wegen der Uebersichtlichkeit nicht eingezeichneten Federn gespannt werden.

In der ebenen, horizontalen Sohle 36 der Deckelhalterungen 32 ist im Zentrum ein Permanentmagnet 38 verankert, welcher die Stahldeckel 40 anzieht. Weiter werden Kontaktnadeln 42 in elektrisch leitende Berührung mit den Stahldeckeln 40 gebracht. Der elektrische Strom wird von der Kontaktschiene 34 über die Deckelhalterungen 32 und die Kontaktnadeln an die Deckel 40 angeschlossen.

In einer Wanne 44 ist eine als Elektrophoresebad 46 fungierende kolloidale Lösung eingefüllt, in welche eine horizontal angeordnete Elektrode 48 getaucht ist. Die Wanne 44 ist mit einem Zufuhrstutzen 50 für das Elektrophoresebad und mit einem der Haltung des Badniveaus dienenden Ueberlauf 52 versehen.

Der elektrische Gleichstrom wird über Leiter 54, 56 von den Spannungspolen 58, 60 zu den Elektroden 34, 48 geführt. Die elektrische Stromzufuhr ist so ausgestaltet, dass die Elektrode 48 sowohl als Anode als auch als Kathode eingesetzt werden kann, ebenso die Kontaktschiene 34.

Während des Betriebs der Anlage werden die Deckelhalterungen 32 in Pfeilrichtung 62 mittels der Gleitkörper 30 entlang der Führungsschiene 28 geleitet. Durch die Kontaktschiene 34 werden die Deckelhalterungen 32 im Bereich des Elektrophoresebades 46 so nach unten geführt, dass die Stahldeckel 40 dessen Oberfläche gerade berühren. Die Stahldeckel 40 werden nun entlang der Oberfläche des Elektrophoresebades geführt, bis die Kontaktschiene 34 am andern Ende des Elektrophoresebades den Weg nach oben wieder frei gibt. Nach der elektrophoretischen Beschichtung werden die Stahldeckel 40 in nicht gezeichnete Spül- und Trocknungszonen geführt und dann von den Deckelhalterungen 32 abgestreift.

## Patentansprüche

1. Verfahren zum Beschichten von Teilen von metallischen Dosen durch elektrophoretischen Auftrag in Wasser gelöster bzw. dispergierter Lacke des anodischen oder kathodischen Typs dadurch gekennzeichnet, dass Thixotropierungsmittel enthaltende Lacke auf die blanken, elektrisch nicht isolierten Schnittkanten (16) der angestanzten Ausguss- bzw. Trinköffnungen des metallischen Deckels (40) von Getränkedosen aufgetragen werden.

2. Verfahren nach Anspruch 1, dadurch gekennzeichnet, dass Lacke als Thixotropierungsmittel Siliziumoxid mit grosser Oberfläche und/ oder Bentonit eingesetzt werden.

3. Verfahren nach Anspruch 1 oder 2, dadurch gekennzeichnet, dass Lacke mit Pigmenten, vorzugsweise Glimmerpulver, Titandioxid und/oder Calciumcarbonat eingesetzt werden.

4. Verfahren nach einem der Ansprüche 1 bis 3, dadurch gekennzeichnet, dass eine kolloidale Lacklösung bzw. Lackdispersion mit einem Festkörpergehalt von 5 bis 15 Gew.-% eingesetzt wird.

5. Verfahren nach Anspruch 4, dadurch gekennzeichnet, dass eine kolloidale Lacklösung bzw. Lackdispersion mit einem Festkörpergehalt von 8 bis 12 Gew.-% eingesetzt wird.

6. Verfahren nach einem der Ansprüche 1 bis 5, dadurch gekennzeichnet, dass an die Elektroden (34, 48) eine gleichgerichtete Spannung von 100-300 V angelegt wird.

## Claims

1. Process for coating parts of metallic cans by electrophoretic application of finishes of the anodic or cathodic type, dissolved or dispersed in water, characterized in that finishes containing thixotropic agents are applied to the bright, not electrically insulated cut edges (16) of the punched-on (6) openings for pouring or drinking in the metallic lid (40) of beverage cans.

2. Process according to Claim 1, characterized in that finishes are used (sic) silica of large surface area and/or bentonite as thixotropic agents.

3. Process according to Claim 1 or 2, characterized in that finishes with pigments, preferably mica powder, titanium dioxide and/or calcium carbonate, are used.

4. Process according to one of Claims 1 to 3, characterized in that a colloidal solution of the finish or a dispersion of the finish, having a solids content of 5 to 15 % by weight, is used.

5. Process according to Claim 4, characterized in that a colloidal solution of the finish or a dispersion of the finish, having a solids content of 8 to 12 % by weight, is used.

6. Process according to one of Claims 1 to 5, characterized in that a rectified voltage of 100-300 V is applied to the electrodes (34, 48).

## Revendications

1. Procédé pour le revêtement de parties de boîtes métalliques par apport, par électrophorèse, de laque, de type anodique ou cathodique, dissoute ou dispersée dans l'eau, caractérisé, en ce que l'on rapporte des laques contenant des agents de transformation thixotropique sur les arêtes de coupe (16), non revêtues électriquement non isolées, des ouvertures, estampées, prévues pour verser ou pour boire, du couvercle métallique (40) de boîtes pour boissons.

2. Procédé selon la revendication 1, caractérisé en ce que l'on utilise des laques contenant, comme agent de transformation thixotropique, de l'oxyde de silicium à grande surface et/ou de la bentonite.

3. Procédé selon la revendication 1 ou 2, caractérisé en ce que l'on utilise des laques contenant des pigments, de préférence de la poudre de mica, du dioxyde de titane et/ou du carbonate de calcium.

4. Procédé selon l'une des revendications 1 à 3, caractérisé en ce que l'on utilise une solution colloïdale de laque ou de dispersion de laque d'une teneur en produits solides de 5 à 15 % en poids.

5. Procédé selon la revendication 4, caractérisé en ce que l'on utilise une solution colloïdale de laque ou une dispersion de laque d'une teneur en produits solides allant de 8 à 12 % en poids.

6. Procédé selon l'une des revendications 1 à 5, caractérisé en ce que l'on applique aux électrodes (34, 48) une tension redressée de 100-300 V.
